# EUROPÄISCHE PATENTSCHRIFT

(11) **EP 0 307 836 B1**
(45) Veröffentlichungstag und Bekanntmachung des Hinweises auf die Patenterteilung: **28.04.1993**
(21) Anmeldenummer: 88114852.2
(22) Anmeldetag: 12.09.1988
(51) Int. Cl.: B41M 5/26

(54) **Wärmeempfindliches Aufzeichnungsmaterial**
Heat-sensitive recording material
Matériau d'enregistrement thermosensible

(30) Priorität: 14.09.1987 JP 230774/87; 28.12.1987 JP 333939/87
(43) Veröffentlichungstag der Anmeldung: 22.03.1989
(73) Patentinhaber: JUJO PAPER CO., LTD., Kita-ku Tokyo (JP)
(72) Erfinder: Satake, Toshimi Central Research Laboratory, Kita-ku Tokyo (JP); Fukuchi, Tadakazu Central Research Laboratory, Kita-ku Tokyo (JP); Minami, Toshiaki Central Research Laboratory, Kita-ku Tokyo (JP); Nagai, Tomoaki Central Research Laboratory, Kita-ku Tokyo (JP); Kaneko, Toshio Central Research Laboratory, Kita-ku Tokyo (JP); Fujimura, Fumio Central Research Laboratory, Kita-ku Tokyo (JP)
(74) Vertreter: Kinzebach, Werner, Dr.

(56) Entgegenhaltungen:
- EP-A- 0 124 377
- EP-A- 0 189 760
- EP-A- 0 232 907
- EP-A- 0 242 170
- EP-A- 0 286 116
- DE-A- 3 718 790
- FR-A- 2 602 238
- JP-A-62 148 287
- PATENT ABSTRACTS OF JAPAN vol. 10, no. 92 (M-468)(2149) 09 April 1986; JP-A-60 230890 (RICOH K.K.) 16 November 1985

## Beschreibung

Die Erfindung betrifft ein wärmeempfindliches Aufzeichnungsmaterial, das überlegene Beständigkeit gegenüber den Einwirkungen von Licht, Klima und Ölen aufweist sowie bessere optische Lesbarkeit im nahen Infrarot-Bereich besitzt.

Ein wärmeempfindliches Aufzeichnungsblatt wird im allgemeinen hergestellt, indem man auf die Oberfläche eines Trägers, wie Paier, synthetisches Papier, Film, Kunststoff usw. eine Beschichtungsmasse aufbringt, die man durch Feinvermahlen und Dispergieren eines farblosen chromogenen Stoffes und eines Farbentwicklungsmaterials, Vermischen der erhaltenen Dispersionen und Zugabe eines Bindemittels, Füllstoffs, Sensibilisators, Gleitmittels und anderer Hilfsmittel erhält. Unter der Wärmeeinwirkung von Thermofeder, Thermokopf, Thermostempel, Laserstrahl usw. erfolgt eine augenblickliche chemische Umsetzung, die zur Aufzeichnung führt.

Die vielfältigen praktischen Verwendungen dieser wärmeempfindlichen Aufzeichnungsblätter umfassen die Anwendung bei technischen Aufzeichnungsgeräten, Terminaldruckern von Computern, Druckern von Faksimiliermaschinen, Fahrscheinautomaten, Druckern für Strichcode-Zettel und dergleichen. In letzter Zeit werden wesentlich höhere und vielfältigere Anforderungen an Aufzeichnungsvorrichtungen gestellt, deshalb ist eine hohe Qualität des Aufzeichnungsblattes erforderlich. Beispielsweise soll bei der raschen Aufzeichnung des wärmeempfindlichen Aufzeichnungsblattes ein deutliches Aufzeichnungsbild mit hoher Dichte sogar bei geringer Wärmezufuhr haben, und es soll weiter überlegene Beständigkeit gegenüber Einwirkungen von Licht, Klima und Ölen, d.h. gute Haltbarkeit haben.

Diese wärmeempfindlichen Aufzeichnungsblätter werden für wärmeempfindliche Zettel verwendet, bei denen die Farbbildung auf dem sichtbaren Bereich beschränkt ist. Daher waren sie bei der Verwendung eines Halbleiter-Lasers als Strichcode-Scanner von POS-Systemen usw. ungeeignet für das Lesen im nahen Infrarot-Bereich.

Dagegen sind in JP-OS 59-199757 und JP-OS 60-226871 wärmeempfindliche Aufzeichnungsblätter vorgeschlagen worden, bei denen ein bekanntes Farbentwicklungsmittel (saurer Ton, Phenolharz, Hydroxybenzoesäureester, Bisphenol-A) und ein Fluoranleukofarbstoff mit überlegener Farbbildung im nahen IR-Bereich kombiniert sind.

Die JP-OS 62-243652, JP-OS 62-243653 und JP-OS 62-257970 beschreiben wärmeempfindliche Aufzeichnungsblätter, bei denen ein bekanntes Farbentwicklungsmittel und eine Divinylverbindung mit überlegener Farbbildung im nahen Infrarot-Bereich kombiniert sind.

Da diese wärmeempfindlichen Aufzeichnungsblätter jedoch zu Aufzeichnungen schlechter Haltbarkeit (schlechter Beständigkeit gegenüber Licht, Klima und Ölen) führen, verfärbt sich das Bild, die Bilddichte nimmt ab oder das Bild verlöscht. Die optische Lesbarkeit im Infrarot-Bereich nimmt daher erheblich ab, wenn man die Blätter lange Zeit unter der Einwirkung von Licht, Hitze, Feuchtigkeit usw. aufbewahrt.

Auch wenn Hautabsonderungen am Aufzeichnungsbild haften, oder Weichmacher (DOP, DOA usw.) aus einer Verpackungsfolie, wie Polyvinylchloridfolien, damit in Berührung kommen, wird die Bilddichte erheblich verringert oder das Bild verlöscht. Daher wird die optische Lesbarkeit im nahen Infrarot-Bereich beträchtlich erniedrigt. Die obigen Nachteile machen die praktische Verwendung der wärmeempfindlichen Aufzeichnungsblätter schwierig.

Der Erfindung liegt die Aufgabe zugrunde, ein wärmeempfindliches Aufzeichnungsmaterial zu schaffen, das in der Beständigkeit gegenüber der Einwirkung von Licht, Klima und Ölen, und in der optischen Lesbarkeit im nahen Infrarot-Bereich, insbesondere bei Strichcode-Aufzeichnungen, verbessert ist.

Diese Aufgabe wird erfindungsgemäß wie folgt gelöst. Ein wärmeempfindliches Aufzeichnungsmaterial wird hergestellt, indem man eine wärmeempfindliche Farbentwicklungsschicht auf einen Träger aufbringt, wobei die wärmeempfindliche Farbentwicklungsschicht einen basischen farblosen oder schwach farbigen chromogenen Farbstoff und ein organisches Farbentwicklungsmittel enthält, das dadurch gekennzeichnet ist, daß die wärmeempfindliche Farbentwicklungsschicht als basischen farblosen chromogenen Farbstoff mindestens einen Farbstoff aus der Gruppe:
a) der Fluoranleukofarbstoffe der folgenden allgemeinen Formel (I): worin mindestens einer der Reste von R₁, R₂, R₃, R₄, R₅, R₆, R₇, R₈ oder R₉ einen Rest der allgemeinen Formel: bedeutet;
   die anderen Reste unter R₁, R₂, R₃, R₄, R₅, R₆, R₇, R₈ und R₉ gleich oder verschieden sind, und jeweils ein Wasserstoff- oder Halogenatom, eine Alkyl-, Alkoxy-, Cycloalkyl-, Nitro-, Hydroxy-, Amino-, substituierte Amino-, Aralkyl-, substituierte Aralkyl-, Aryl- oder substituierte Arylgruppe bedeuten;
   T₁, T₂ und T₃ gleich oder verschieden sind und jeweils ein Wasserstoffatom, eine C₁-C₈ Alkyl-, C₃-C₉-Alkenyl- oder C₃-C₉-Alkinylgruppe bedeuten;
   T₄ ein Wasserstoffatom, eine C₁-C₈-Alkyl-, C₃-C₉-Alkenyl-, C₃-C₉-Alkinyl oder Phenylgruppe bedeutet; oder
   T₃ und T₄ mit einem benachbarten Stickstoffatom verbunden sein können und dabei eine Morpholino-, Pyrrolidino-, Piperidino- oder Hexamethyleniminogruppe bilden; und
   n eine ganze Zahl von 0 bis 4 bedeutet;
b) und/oder der Divinylverbindungen der folgenden allgemeinen Formel (II): worin
   R₁₁ eine Alkylgruppe mit 8 oder weniger C-Atomen bedeutet;
   R₁₂ eine Alkylgruppe mit 8 oder weniger C-Atomen, eine C₅-C₇. Cycloalkylgruppe oder eine Benzyl- oder Phenylgruppe, die gegebenenfalls durch ein Chlor-oder Bromatom oder ein C₁-C₄-Alkyl substituiert werden kann,
   bedeutet;
   X¹ und X² gleich oder verschieden sind und jeweils eine Alkylgruppe mit 8 oder weniger C-Atomen, eine Alkoxygruppe mit 8 oder weniger C-Atomen, ein Fluor-, Chlor- oder Bromatom bedeuten;
   m und n gleich oder verschieden sind und jeweils eine ganze Zahl 0, 1, 2 oder 3 bedeuten;
   jedes X¹ in (X¹)ₘ gleich oder verschieden ist;
   jedes X² in (X²)ₙ gleich oder verschieden ist;
   und jedes X³ in (X³)₄ gleich oder verschieden ist, und ein Chlor- oder Bromatom bedeutet, wobei mindestens ein X³ ein Bromatom bedeutet;
   und als Stabilisator ein halogensubstituiertes Zinkbenzoat der folgenden allgemeinen Formel (III): worin
   X ein Halogenatom bedeutet;
   A ein Wasserstoffatom, eine Nitro-, C₁-C₁₂-Alkyl-, C₁-C₁₂-Alkoxy-, C₃-C₁₀-Cycloalkyl-, Cyano- oder Hydroxygruppe bedeutet;
   l eine ganze Zahl 1 oder 2 bedeutet; und
   m eine ganze Zahl von 0 bis 4 bedeutet,
   enthält.

Von den Fluoranleukofarbstoffen der allgemeinen Formel (I) sind die Farbstoffe der folgenden allgemeinen Formel (IV) bevorzugt:
worin R₁, R₂, R₃, R₄, R₅, R₇, R₈, R₉, T₁, T₂, T₃ und R₄ die vorstehend angegebene Bedeutung besitzen.
Soweit nicht anders angegeben, weist in den hierin angegebenen Formeln eine Alkylgruppe vorzugsweise 1 - 8 Kohlenstoffatome und eine Cycloalkylgruppe 5 - 8 Ringatome auf. Aryl steht vorzugsweise für Phenyl und Naphthyl.

Unter Berücksichtigung der Produktivität, Kosten und Leistungsfähigkeit sind 2-Methyl-6-p-(p-dimethylaminophenyl)-aminoanilinofluoran (Schmelzpunkt: 197- 203°C) der folgenden Formel (V) und 2-Chlor-3-methyl-6-p-(p-phenylaminophenyl)-aminoanilinofluoran (Schmelzpunkt: 191,5 - 196°C) der folgenden Formel (VI) am stärksten bevorzugt:

Die Wahl der erfindungsgemäßen Fluoranleukofarbstoffe ist nicht besonders beschränkt; man kann z.B. folgende verwenden:
2-Methyl-6-p-(p-dimethylaminophenyl)-aminoanilinfluoran, 2-Methoxy-6-p-(p-dimethylaminophenyl)aminoanilinofluoran, 2-Chlor-6-p-(p-dimethylaminophenyl)aminoanilinofluoran, p-Nitro-6-p-(p-di äthylaminophenyl)amino-anilinofluoran, 2-Amino-6-p-(p-dimäthylaminophenyl)aminoanilinofluoran, 2-Diäthylamino-6-p-(p-dimäthylaminophenyl)aminoanilinofluoran, 2-Phenyl-6-p-(p-phenylaminophenyl)aminoanilinofluoran, 2-Benzyl-6-p-(p-phenylaminophenyl)aminoanilinofluoran, 2-Hydroxy-6-p-(p-phenylaminophenyl)aminoanilinofluoran, 3-Methyl-6-p-(p-dimethylaminophenyl)aminoanilinofluoran, 3-Diäthylamino-6-p-(p-diäthylaminophenyl)aminoanilinofluoran, 3-Diäthylamino-6-p-(p-dibutylaminophenyl)aminoanilino-fluoran, 3-Methyl-7-p-(p-dimethylaminophenyl)aminoanilinofluoran, 3-Methoxy-7-p-(p-dimethylaminophenyl)aminoanilinofluoran, 3-Chlor-7-p-(p-dimethylaminophenyl)aminoanilinofluoran, 3-Nitro-7-p-(p-diäthylaminophenyl)aminoanilinofluoran 3-Amino-7-p-(p-diäthylaminophenyl)aminoanilinofluoran, 3-Diäthylamino-7-p-(p-diäthylaminophenyl)aminoanilino-fluoran, 3-Phenyl-7-p-(p-phenylaminophenyl)aminoanilinofluoran, 3-Benzyl-7-p-(p-phenylaminophenyl)aminoanilinofluoran, 3-Hydroxy-7-p-(p-phenylaminophenyl)aminoanilinofluoran, 2-Methyl-7-p-(p-dimethylaminophenyl)aminoanilinofluoran, 2-Diäthylamino-7-p-(p-diäthylaminophenyl)aminoanilinofluoran, 2-Diäthylamino-7-p-(p-dibutylaminophenyl)aminoanilinofluoran, 2-p-(p-dimethylaminophenyl)aminoanilino-6-methylfluoran, 2-p-(p-Dimethylaminophenyl)aminoanilino-6-methoxyfluoran, 2-p-(p-Dimethylaminophenyl)aminoanilino-6-chlorfluoran, 2-p-(p-diäthylaminophenyl)aminoanilino-6-nitrofluoran, 2-p-(p-diäthylaminophenyl)aminoanilino-6-aminofluoran, 2-p-(p-diäthylaminophenyl)aminoanilino-6-diäthylaminofluoran,
2-p-(p-Phenylaminophenyl)aminoanilino-6-phenylfluoran, 2-p-(p-Phenylaminophenyl)aminoanilino-6-benzylfluoran, 2-p-(p-Phenylaminophenyl)aminoanilino-6-hydroxyfluoran, 2-p-(p-Dimethylaminophenyl)aminoanilino-6-methylfluoran, 2-p-(p-Diäthylaminophenyl)aminoanilino-6-diäthylfluoran, 2-p-(p-Phenylaminophenyl)aminoanilino-6-diäthylaminofluoran,
3-p-(p-Dimethylaminophenyl)aminoanilino-7-methylfluoran, 3-p-(p-Dimethylaminophenyl)aminoanilino-7-methoxyfluoran, 3-p-(p-Dimethylaminophenyl)aminoanilino-7-chlorfluoran, 3-p-(p-Diäthylaminophenyl)aminoanilino-7-nitrofluoran, 3-p-(p-Diäthylaminophenyl)aminoanilino-7-aminofluoran, 3-p-(p-Diäthylaminophenyl)aminoanilino-7-diäthylaminofluoran,
3-p-(p-Phenylaminophenyl)aminoanilino-7-phenylfluoran, 3-p-(p-Phenylaminophenyl)aminoanilino-7-benzylfluoran, 3-p-(p-Phenylaminophenyl)aminoanilino-7-hydroxyfluoran, 3-p-(p-Dimethylaminophenyl)aminoanilino-7-methylfluoran, 3-p-(p-Diäthylaminophenyl)aminoanilino-7-diäthylaminofluoran, und
3-p-(p-Phenylaminophenyl)aminoanilino-7-diäthylaminofluoran.

Die Wahl der erfindungsgemäßen Divinylverbindugnen ist nicht besonders beschränkt; man kann z.B. folgende verwenden:

Unter Berücksichtigung der Produktivität, Kosten und Leistungsfähigkeit sind von den Divinylverbindungen der allgemeinen Formel (II) 3,3-Bis-[2-(p-dimethylaminophenyl)-2-(p-methoxyphenyl)-ethenyl]-4,5,6,7-tetrabromphthalid (Schmelzpunkt: 133 - 135°C) am stärksten bevorzugt.

In der allgemeinen Formel (III) können eine C₁-C₁₂-Alkylgruppe und eine C₁-C₁₂-Alkoxygruppe ein gerader oder verzweigter Rest sein. Typische Beispiele für eine Alkylgruppe mit 1 - 12 C-Atomen und eine Alkoxygruppe mit 1 - 12 C-Atomen sind eine Methyl-, Ethyl-, n-Propyl-, Isopropyl-, n-Butyl-, Isobutyl-, sek.-Butyl-, Hexyl-, Octyl-, Nonyl-, Dodecyl-, Methoxy-, Ethoxy-, tert.-Butoxygruppe und dergleichen. Typische Beispiele für eine C₃-C₁₀-Cycloalkylgruppe sind eine Cyclohexyl-, 2-Ethylcyclohexyl-, p-tert.-Butylcyclohexylgruppe und dergleichen.

Erfindungsgemäß anwendbare halogensubstituierte Zinkbenzoatderivate sind farblose Substanzen mit hohen Schmelzpunkten und können durch Umsetzung eines halogensubstituierten Natriumbenzoatderivates mit Zinksulfat hergestellt werden.

Der erfindungsgemäß anwendbare Stabilisator ist aus mehreren organischen Carbonsäuremetallsalzen ausgewählt. Benzoesäurezinksalze, mit 1 - 2 Halogenatomen am Benzolring zeigen größere Beständigkeit gegenüber Licht, Ölen und Klimaeinflüssen als organische Carbonsäuren und ihre mehrwertigen Metallsalze.

Erfindungsgemäß anwendbare halogensubstituierte Zinkbenzoatderivate sind beispielsweise:

Bevorzugte Beispiele für das erfindungsgemäß anwendbare organische Farbentwicklungsmittel sind Bisphenol-A-Typen, 4-Hydroxybenzoesäureester, 4-Hydroxyphthalsäurediester, Phthalsäuremonoester, Bis- (hydroxyphenyl)-sulfide, 4-Hydroxyphenylarylsulfone, 4-Hydroxyphenylarylsulfonate, 1,3-Di-[2-(hydroxyphenyl)-2-propyl]-benzol, 4-Hydroxybenzoyloxybenzoesäureester, Bisphenolsulfone usw.. Beispiele für geeignete Verbindungen dieser Art sind folgende:

### Bisphenol A-Typ

4,4′-Isopropylidendiphenol
4,4′-Cyclohexylidendiphenol
p,p′-(1-Methyl-normalhexyliden)diphenol
1,7-Di(4-hydroxyphenylthio)-3,5-Dioxaheptan

### 4-Hydroxybenzoesäureester

4-Hydroxybenzoesäurebenzylester
4-Hydroxybenzoesäureäthylester
4-Hydroxybenzoesäurepropylester
4-Hydroxybenzoesäureisopropylester
4-Hydroxybenzoesäurebutylester
4-Hydroxybenzoesäureisobutylester
4-Hydroxybenzoesäuremethylbenzylester

### 4-Hydroxyphthalsäurediester

4-Hydroxyphthalsäuredimethylester
4-Hydroxyphthalsäurediisopropylester
4-Hydroxyphthalsäuredibenzylester
4-Hydroxyphthalsäuredihexylester

### Phthalsäuremonoester

Phthalsäuremonobenzylester
Phthalsäuremonocyclohexylester
Phthalsäuremonophenylester
Phthalsäuremonomethylphenylester
Phthalsäuremonoethylphenylester
Phthalsäuremonoalkylbenzylester
Phthalsäuremonohalogenbenzylester
Phthalsäuremonoalkoxybenzylester

### Bis-(hydroxyphenyl)sulfide

Bis-(4-hydroxy-3-tert.-butyl-6-methylphenyl)sulfid
Bis-(4-Hydroxy-2,5-dimethylphenyl)sulfid
Bis-(4-hydroxy-2-methyl-5-ethylphenyl)sulfid
Bis-(4-hydroxy-2-methyl-5-isopropylphenyl)sulfid
Bis-(4-hydroxy-2,3-dimethylphenyl)sulfid
Bis-(4-hydroxy-2,5-diethylphenyl)sulfid
Bis-(4-hydroxy-2,5-diisopropylphenyl)sulfid
Bis-(4-hydroxy-2,3,6-trimethylphenyl)sulfid
Bis-(2,4,5-trihydroxyphenyl)sulfid
Bis-(4-hydroxy-2-cyclohexyl-5-methylphenyl)sulfid
Bis-(2,3,4-trihydroxyphenyl)sulfid
Bis-(4,5-dihydroxy-2-tert-butylphenyl)sulfid
Bis-(4-hydroxy-2,5-diphenylphenyl)sulfid
Bis-(4 hydroxy-2-tert.-octyl-5-methylphenyl)sulfid

### 4-Hydroxyphenylarylsulfone

4-Hydroxy-4′-isopropoxydiphenylsulfon
4-Hydroxy-4′-methyldiphenylsulfon
4-Hydroxy-4′-n-butyloxydiphenlysulfon

### 4-Hydroxyphenylarylsulfonate

4-Hydroxyphenylbenzolsulfonat
4-Hydroxyphenyl-p-tolylsulfonat
4-Hydroxyphenylmethylensulfonat
4-Hydroxyphenyl-p-chlorbenzolsulfonat
4-Hydroxyphenyl-p-tert-butylbenzolsulfonat
4-Hydroxyphenyl-p-isopropoxybenzolsulfonat
4-Hydroxyphenyl-1′-naphthalinsulfonat
4-Hydroxyphenyl-2′-naphthalinsulfonat

### 1,3-Di(2-hydroxyohenyl)-2-propyl)-benzole

1,3-Di(2-(4-hydroxyphenyl)-2-propyl)-benzol
1,3-Di(2-(4-hydroxy-3-alkylphenyl)-2-propyl)-benzol
1,3-Di(2-(2,4′-dihydroxyphenyl)-2-propyl)-benzol
1,3-Di(2-(2-hydroxy-5-methylphenyl)-2-propyl)-benzol

### Resorcinole

1,3-Dihdroxy-6(α,α-dimethylbenzyl)-benzol

### 4-Hydroxybenzoyloxybenzoesäureester

4-Hydroxybenzoyloxybenzoesäure-Benzylester
4-Hydroxybenzoyloxybenzoesäure-Methylester
4-Hydroxybenzoyloxybenzoesäure-Äthylester
4-Hydroxybenzoyloxybenzoesäure-Propylester
4-Hydroxybenzoyloxybenzoesäure-Butylester
4-Hydroxybenzoyloxybenzoesäure-Isopropylester
4-Hydroxybenzoyloxybenzoesäure-tert-Butylester
4-Hydroxybenzoyloxybenzoesäure-Hexylester
4-Hydroxybenzoyloxybenzoesäure-Octylester
4-Hydroxybenzoyloxybenzoesäure-Nonylester
4-Hydroxybenzoyloxybenzoesäure-Cyclohexylester
4-Hydroxybenzoyloxybenzoesäure-β-Phenäthylester
4-Hydroxybenzoyloxybenzoesäure-Phenylester
4-Hydroxybenzoyloxybenzoesäure-α-Naphtylester
4-Hydroxybenzoyloxybenzoesäure-β-Naphtylester
4-Hydroxybenzoyloxybenzoesäure-sec-Butylester

### Bisphenolsulfone (I)

Bis-(3-1-butyl-4-hydroxy-6-methylphenyl)sulfon
Bis-(3-äthyl-4-hydroxyphenyl)sulfon
Bis-(3-propyl-4-hydroxyphenyl)sulfon
Bis-(3-methyl-4-hydroxyphenyl)sulfon
Bis-(2-isopropyl-4-hydroxyphenyl)sulfon
Bis-(2-äthyl-4-hydroxyphenyl)sulfon
Bis-(3-chlor-4-hydroxyphenyl)sulfon
Bis-(2,3-dimethyl-4-hydroxyphenyl)sulfon
Bis-(2,5-dimethyl-4-hydroxyphenyl)sulfon
Bis-(3-methoxy-4-hydroxyphenyl)sulfon
4-Hydroxyphenyl-2′-äthyl-4′-hydroxyphenylsulfon
4-Hydroxyphenyl-2′-isopropyl-4′-hydroxyphenylsulfon
4-Hydroxyphenyl-3′-isopropyl-4′-hydroxyphenylsulfon
4-Hydroxyphenyl-3′-sec-butyl-4′-hydroxyphenylsulfon
3-Chlor-4-hydroxyphenyl-3′-isopropyl-hydroxyphenylsulfon
2-Hydroxy-5-t-butylphenyl-4′-hydroxyphenylsulfon
2-Hydroxy-5-t-aminophenyl-4′-hydroxyphenylsulfon
2-Hydroxy-5-isopropylphenyl-4′-hydroxyphenylsulfon
2-Hydroxy-5-t-octylphenyl-4′-hydroxyphenylsulfon
2-Hydroxy-5-t-butylphenyl-3′-chlor-4′-hydroxyphenylsulfon
2-Hydroxy-5-t-butylphenyl-3′-methyl-4′-hydroxyphenylsulfon
2-Hydroxy-5-t-butylphenyl-3′-isopropyl-4′-hydroxyphenylsulfon
2-Hydroxy-5-t-butylphenyl-3′-chlor-4′-hydroxyphenylsulfon
2-Hydroxy-5-t-butylphenyl-3′-methyl-4′-hydroxyphenylsulfon
2-Hydroxy-5-t-butylphenyl-3′-isopropyl-4′-hydroxyphenylsulfon
2-Hydroxy-5-t-butylphenyl-2′-methyl-4′-hydroxyphenylsulfon

### Bisphenolsulfone (II)

4,4′-Sulfonyldiphenol
2,4′-Sulfonyldiphenol
3,3′-Dichlor-4,4′-sulfonyldiphenol
3,3′-Dibromo-4,4′-sulfonyldiphenol
3,3′;5,5′-Tetrabromo-4,4′-sulfonyldiphenol
3,3′-Diamino-4,4′-sulfonyldiphenol

### Andere

p-tert.-Butylphenol
2,4-Dihydroxybenzophenon
Novolak-Phenolharz
4-Hydroxyphenylacetat
p-Phenylphenol
Benzyl-4-hydroxyphenylacetat
p-Benzylphenol.

Die vorstehenden Farbentwicklungsmittel können entweder allein oder in Kombination verwendet werden.

Der erfindungsgemäße Fluoranleukofarbstoff kann zur weiteren Verbesserung der optischen Lesbarkeit im nahen Infrarot-Bereich in Kombination mit mindestens einer Substanz aus der Gruppe der Fluorenleukofarbstoffe, Divinylphthalidderivate [zusätzlich zu denen der allgemeinen Formel (II)], Sulfonylmethanderivate usw. verwendet werden. Natürlich können auch die erfindungsgemäßen Divinylverbindungen in Kombination mit mindestens einer Substanz aus der Gruppe der Fluorenleukofarbstoffe, Fluoranleukofarbstoffe [zusätzlich zu denen der allgemeinen Formel (I)], Sulfonylmethanderivate, usw. verwendet werden.

Bevorzugte Fluorenleukofarbstoffe sind folgende im nahen Infrarot absorbierende Leukofarbstoffe der allgemeinen Formel (VII):
worin
R₂₁, R₂₂, R₂₃, R₂₄, R₂₅ und R₂₆ gleich oder verschieden sind und jeweils ein Wasserstoffatom, eine C₁-C₈-Alkylgruppe, eine C₅-C₈-Cycloalkylgruppe, eine C₃-C₈-Alkoxyalkylgruppe, eine C₃-C₉-ungesättigte Alkylgruppe, eine Tetrahydrofurfurylgruppe, eine Tetrahydropyran-2-methylgruppe, eine Alkylgruppe, die durch ein Halogenatom, eine C₁-C₄-Alkylgruppe und/oder eine C₁-C₄-Alkoxygruppe substituiert werden kann, eine Arylgruppe, die durch ein Halogenatom, eine C₁-C₄-Alkylgruppe und/oder eine C₁-C₄-Alkoxygruppe substituiert werden kann, oder eine C₂-C₈-Alkylgruppe mit einer Phenoxygruppe, die durch ein Halogenatom, eine C₁-C₄-Alkylgruppe und/oder eine C₁-C₄-Alkoxygruppe substituiert werden kann, bedeuten;
und wobei
R₂₁ und R₂₂, R₂₃ und R₂₄ oder R₂₅ und R₂₆ gegebenenfalls miteinander oder mit einem benachbarten Benzolring einen heterocyclischen Ring bilden können.

Die Auswahl des erfindungsgemäß verwendeten Leukofarbstoffs der Formel (VII) unterliegt keinen besonderen Einschränkungen; man kann z.B. folgende verwenden:
3,6-Bis-(dimethylamino)-fluoren-9-spiro-3′-(6′-dimethylamino)-phthalid und 3,6-Bis-(diethylamino)-fluoren-9-spiro-3′-(6′-diethylamino)-phthalid.

Bevorzugte Divinylphthalidderivate sind folgende im nahen Infrarot-Bereich absorbierende Leukofarbstoffe der allgemeinen Formel (VIII):
worin
R₂₇, R₂₈, R₂₉ und R₃₀ gleich oder verschieden sind und jeweils eine C₁-C₈-Alkylgruppe, eine C₅-C₈-Cycloalkylgruppe, eine C₃-C₈-Alkoxyalkylgruppe, ein Halogenatom, eine Arylgruppe, die durch ein Halogenatom, eine C₁-C₄-Alkylgruppe und/oder eine C₁-C₄-Alkoxygruppe substituiert sein kann, oder eine C₁-C₈-Alkylgruppe, die durch ein Halogenatom, eine C₁-C₄-Alkylgruppe und/oder eine C₁-C₄-Alkoxygruppe substituiert sein kann, bedeuten;
R₂₇ und R₂₈ oder R₂₉ und R₃₀ gegebenenfalls miteinander oder mit einem benachbarten Benzolring einen heterocyclischen Ring bilden können; und
R₃₁ und R₃₂ gleich oder verschieden sind und jeweils ein Wasserstoffatom, ein Halogenatom, eine C₁-C₄-Alkylgruppe, eine C₁-C₄-Alkoxygruppe, oder eine Acyloxygruppe bedeuten; R₃₃ ein Wasserstoffatom oder eine C₁-C₄-Alkylgruppe bedeutet;
a, b, c und/oder d jeweils ein Kohlenstoffatom bedeuten können, wobei ein oder zwei der Kohlenstoffatome durch ein Stickstoffatom ersetzt sein können; jedes dieser Kohlenstoffatome mit einem Wasserstoffatom, einem Halogenatom, einer C₁-C₈-Alkylgruppe, einer C₁-C₄ Alkoxygruppe, einer C₂-C₁₆-Dialkylaminogruppe oder einer Nitrogruppe verbunden sein kann; und eine Bindung von a-b, b-c oder c-d Bestandteil eines anderen aromatischen Ringes sein kann.

Bevorzugte Sulfonylmethanderivate sind folgende im nahen Infrarot-Bereich absorbierenden Leukofarbstoffe der allgemeinen Formel (IX):
worin
R₄₁, R₄₂, R₄₃ und R₄₄ gleich oder verschieden sind und jeweils ein Wasserstoffatom oder eine substituierte oder unsubstituierte Alkylgruppe bedeuten;
R₄₅ und R₄₆ gleich oder verschieden sind und jeweils ein Wasserstoffatom oder eine substituierte oder unsubstituierte Phenylgruppe bedeuten; und
R₄₇ eine substituierte oder unsubstituierte Alkylgruppe, oder eine substituierte oder unsubstituierte Phenylgruppe bedeutet.

Die Auswahl der erfindungsgemäß verwendbaren Sulfonylmethanderivate unterliegt keinen besonderen Einschränkungen, man kann z.B. folgende verwenden:
Bis-(p-dimethylaminostyryl)-p-methylphenylsulfonylmethan,
Bis-(p-diethylaminostyryl)-p-methylphenylsulfonylmethan,
Bis-(p-dimethylaminostyryl)-benzolsulfonylmethan.

Weiterhin kann ein Sensibilisator zur erfindungsgemäßen Farbentwicklungsschicht zugegeben werden. Typische Beispiele für solche Sensibilisatoren sind Fettsäureamide, wie Stearinsäureamid, Palmitinsäureamid usw., Ethylenbisamid, Montanwachs, Polyethylenwachs, Terephthalsäuredibenzylester, p-Benzyloxybenzoesäurebenzylester, Di-p-tolylcarbonat, p-Benzylbiphenyl, Phenylnaphthylcarbonat, 1,4-Diethoxynaphthalin, 1-Hydroxy-2-naphthoesäurephenylester usw.

Erfindungsgemäße Bindemittel sind z.B. vollständig verseifter Polyvinylalkohol, Polymerisationsgrad: 200 - 1900, teilweise verseifter Polyvinylalkohol, carboxylierter Polyvinylalkohol, amidmodifizierter Polyvinylalkohol, sulfonsäuremodifizierter Polyvinylalkohol, butyralmodifizierter Polyvinylalkohol, andere modifizierte Polyvinylalkohole, Hydroxyethylcellulose, Methylcellulose, Carboxymethylcellulose, Styrol-Maleinsäureanhydrid-Copolymere, Styrol-Butadien-Copolymere, Cellulosederivate, wie Ethylcellulose und Acetylcellulose, Polyvinylchlorid, Polyvinylacetat, Polyacrylamid, Polyacrylsäureester, Polyvinylbutyral, Polystyrol, Copolymere von obigen Verbindungen, Polyamidharz, Silikonharz, Petroleumkunstharz, Terpenharz, Ketonharz und Cumaronharz. Diese hochmolekularen Bindemittel können verwendet werden, nachdem sie in einem Lösungsmittel, wie Wasser, Alkohol, Keton, Ester, Kohlenwasserstoff usw. gelöst oder in Wasser oder Lösungsmittel emulgiert oder dispergiert wurden.

Die Art und Menge des erfindungsgemäßen organischen Farbentwicklungsmittels, des basischen farblosen chromogenen Farbstoffs, der anderen Additive, die je nach dem gewünschten Effekt und der Eignung für Aufzeichnungszwecke bestimmt werden, sind nicht beschränkt. Im allgemeinen ist es vorteilhaft, 1 - 8 Gew.-Teile des erfindungsgemäßen organischen Farbentwicklungsmittels, 0,1 - 5 Gew.-Teile Stabilisator und 1 - 20 Gew.-Teile Füllstoff, bezogen auf 1 Gew.-Teil des basischen farblosen chromogenen Farbstoffs, und 10 - 25 Gew.-Teile Bindemittel, bezogen auf den Gesamtfeststoffgehalt, zu verwenden.

Das erfindungsgemäße wärmeempfindliche Material wird hergestellt, indem man die Beschichtungsmasse auf ein Basismaterial, wie Papier, synthetisches Papier, Film, Kunststoff usw. aufträgt.

Das erfindungsgemäße organische Farbentwicklungsmittel, Eisensalz einer gesättigten höheren Fettsäure, der basische farblose chromogene Farbstoff und gegebenenfalls die anderen Additive werden mittels einer Mahlvorrichtung, wie Kugelmühle, Reibmühle, Sandschleifmaschine usw., oder mittels einer geeigneten Emulgiermaschine bis zu einer Teilchengröße von mehreren Mikron oder kleiner zermahlen. Hierzu gibt man verschiedene Additive, um die erfindungsgemäße Beschichtungsmasse herzustellen.

Die erfindungsgemäß anwendbaren Additive sind z.B. folgende: Füllstoffe; Trennmittel für die Verhütung des Anhaftens eines Blattes, wie Metallsalze von Fettsäuren; Gleitmittel zur Mottling-Verhinderung, wie Fettsäureamid, Ethylenbisamid, Montanwachs, Polyethylenwachs usw.; Dispergiermittel, wie Dioctylsulfobernsteinsäurenatriumsalz, Natriumdodecylbenzolsulfonat, Natriumlaurylalkoholsulfat, Natriumalginat usw.; UV-Absorptionsmittel der Benzophenon-und Triazolreihe; Antischaummittel; Fluoreszenzfarbstoffe; wasserabweisende Mittel usw..

Als die erfindungsgemäßen Füllstoffe können sowohl anorganische als auch organische Füllstoffe, die in der Papierverarbeitungsindustrie angewendet werden, verwendet werden. Beispiele für die erfindungsgemäßen Füller sind Tonerde, Talkum, Siliziumdioxid, Magnesiumcarbonat, Aluminiumhydroxid, Magnesiumhydroxid, Bariumsulfat, Kaolin, Titandioxid, Zinkoxid, Calciumcarbonat, Aluminiumoxid, Harnstoff-Formaldehydharz, Polystyrolharz, Phenolharz usw..

Zur weiteren Verbesserung der Haltbarkeit kann eine Deckschicht z.B. aus einem Polymerisat aufgebracht werden.

Die Ursache für die überlegene optische Lesbarkeit des erfindungsgemäßen wärmeempfindlichen Aufzeichnungsblattes im nahen Infrarot-Bereich ist wahrscheinlich folgende:
Das gefärbte Bild des Aufzeichnungsblattes bei Verwendung herkömmlicher, Elektronen abgebender Farbentwicklungsmittel, z.B. aus der Fluoranreihe, nehmen kein Licht im nahen Infrarot-Bereich auf. Die erfindungsgemäßen Fluoranleukofarbstoffe der allgemeinen Formel (I) oder die erfindungsgemäßen Divinylverbindungen der allgemeinen Formel (II) absorbieren jedoch bei der Farbentwicklung bei der Hitzeschmelzreaktion in Gegenwart eines Elektronenakzeptors im nahen Infrarot-Bereich (besonders im Bereich von 700 - 1500 nm) besonders stark.

Die Ursache für die überlegene Beständigkeit gegenüber Licht, Öl und Klimaeinflüssen ist wahrscheinlich folgende:
Im allgemeinen besteht ein wärmeempfindliches Aufzeichnungsblatt aus einem basischen farblosen Farbstoff als Elektronendonator und einer organischen sauren Substanz, z.B. einer phenolischen Verbindung, aromatischen Carbonsäure, organischen Sulfonsäure usw.. Die Hitzeschmelzreaktion ist eine Art von Säure-Base-Reaktion, die sich auf eine Elektronenabgabe und -aufnahme gründet, wodurch ein metastabiler Charge-Transfer-Komplex gebildet wird, was zum gefärbten Bild führt.

Andererseits ist die chemische Bindung bei der obigen chemischen Reaktion zwischen einem organischen Farbentwicklungsmittel und dem erfindungsgemäßen Fluoranleukofarbstoff sehr schwach. Bei dem erfindungsgemäßen halogensubstituierten Zinkbenzoatderivat ist jedes der Halogenatome unmittelbar mit einem Benzolkern gebunden und führt wegen seiner starken Elektronenanziehungskraft zur Abnahme der Elektronendichte am Metall über die Vermittlung der π-Elektronen des Benzolrings. Weiter ist Zink ein Übergangsmetallatom mit einem leeren d-Orbital und nimmt dadurch im Gegensatz zu anderen mehrwertigen Metallen (Magnesium, Aluminium, Calcium, Titan, Mangan, Zinn und Nickel) Elektronen leichter auf. Bei der Hitzereaktion führt das halogensubstituierte Zinkbenzoatderivat deshalb zur Verstärkung der chemischen Bindung zwischen einem organischen Farbentwicklungsmittel und dem erfindungsgemäßen Fluoranleukofarbstoff oder der erfindungsgemäßen Divinylverbindung. Daher wird vermutet, daß die chemische Bindung sogar unter Einwirkung von Licht, Hitze Feuchtigkeit usw. lange Zeit nicht gelöst wird, so daß das Aufzeichnungsbild sehr stabil ist, und die optische Lesbarkeit im nahen Infrarot-Bereich nicht verringert wird.

Die Ursache für die bessere thermische Ansprechbarkeit gründet sich darauf, daß halogensubstituierte Zinkbenzoatderivate eine überlegene Farbentwicklungsfähigkeit besitzt und aufgrund ihres Synergismus mit einem anderen Farbentwicklungsmittel zur Erhöhung der Farbentwicklungssensibilität führt.

Die Erfindung wird durch folgende Beispiele erläutert. Als Abkürzung für Gewichtsteile wird "Teile" verwendet.

### Beispiel 1 (Testnummern 1-2)

| Lösung A (Farbstoffdispersion): | |
|---|---|
| Basischer, farbloser chromogener Farbstoff (s. Tabelle I) | 2,0 Teile |
| 10%ige wäßrige Lösung von Polyvinylalkohol | 4,6 Teile |
| Wasser | 2,6 Teile |

| Lösung B (Farbentwicklungsmitteldispersion): | |
|---|---|
| 4,4'-Isopropylidendiphenol | 6,0 Teile |
| 10%ige wäßrige Lösung von Polyvinylalkohol | 18,8 Teile |
| Wasser | 11,2 Teile |

| Lösung C (Stabilisatordisperion ): | |
|---|---|
| Stabilisator (s. Tabelle I) | 4,0 Teile |
| 10%ige wäßrige Lösung von Polyvinylalkohol | 9,2 Teile |
| Wasser | 5,2 Teile |

Die Lösungen der obigen Zusammensetzungen wurden in einer Reibmühle einzeln bis zur Teilchengröße von 1 µm vermahlen. Die Lösungen wurden im folgenden Verhältnis miteinander vermischt. Man erhält dabei eine wärmeempfindliche Beschichtungsmasse:

| Beschichtungsmasse | |
|---|---|
| Lösung A (Farbstoffdispersion) | 9,2 Teile |
| Lösung B (Farbentwicklungsmitteldispersion) | 36,0 Teile |
| Lösung C (Stabilisatordispersion) | 18,4 Teile |
| Kaolinton (50%ige wäßrige Dispersion) | 12,0 Teile. |

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200 - 600 s einzustellen. Man erhielt ein wärmeempfindliches Aufzeichnungsblatt.

### Beispiel 2 (Testnummern 3-6)

| Lösung A (Farbstoffdispersion 1) | |
|---|---|
| Basischer, farbloser chromogener Farbstoff 1 (s. Tabelle I) | 1,0 Teil |
| 10%ige wäßrige Lösung von Polyvinylalkohol | 2,3 Teile |
| Wasser | 1,3 Teile |

| Lösung D (Farbstoffdispersion 2) | |
|---|---|
| Basischer, farbloser chromogener Farbstoff 2 (s. Tabelle I) | 1,0 Teil |
| 10%ige wäßrige Lösung von Polyvinylalkohol | 2,3 Teile |
| Wasser | 1,3 Teile. |

Die Lösungen der obigen Zusammensetzungen wurden in einer Reibmühle einzeln bis zur Teilchengröße von 1 µm vermahlen. Die Lösungen wurden im folgenden Verhältnis miteinander vermischt; man erhält dabei eine wärmeempfindliche Beschichtungsmasse.

| Beschichtungsmasse | |
|---|---|
| Lösung A (Farbstoffdispersion 1) | 4,6 Teile |
| Lösung D (Farbstoffdispersion 2) | 4,6 Teile |
| Lösung C (Stabilisatordispersion) | 18,4 Teile |
| Lösung B (Farbentwicklungsmitteldispersion) | 36,0 Teile |
| Kaolinton (50%ige wäßrige Dispersion) | 12,0 Teile |

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200 - 600 s einzustellen. Man erhielt ein wärmeempfindliches Aufzeichnungsblatt.

### Vergleichsbeispiel (Testnummern 7-9)

Man erhielt in der gleichen Weise wie im Beispiel 1 ein wärmeempfindliches Aufzeichnungsblatt, wobei man jedoch Lösung C nicht verwendet.

Die in den Beispielen und Vergleichsbeispielen erhaltenen Aufzeichnungsblätter wurden hinsichtlich der Qualität überprüft. Die Ergebnisse sind in den Tabellen I und II zusammengefaßt.

### ANMERKUNGEN:

(1) Statische Bilddichte: Ein wärmeempfindliches Aufzeichnungsblatt wird 5 s unter einem Druck von 981 Pa (10 g/cm²) gegen eine auf 135°C erhitzte Platte gepreßt. Die statische Bilddichte wird mit einem Macbeth-Dichtemesser (RD-914, Verwendung des Amber-Filters, unten gelten die gleichen Bedingungen) bestimmt.
(2) Dynamische Bilddichte: Ein wärmeempfindliches Aufzeichnungsblatt wird bei einer angelegten Spannung von 18,03 V und einer Pulsbreite von 3,2 Millisekunden unter Verwendung einer Faksimiliermaschine KB-4800 (von TOSHIBA CORPORATION) aufgezeichnet und mit einem Macbeth-Dichtemesser bestimmt.
(3) Reflexionsgrad des infraroten Lichtes (%): Der Reflexionsgrad des durch die obige Anmerkung (1) aufgezeichneten Teils wird mit einem Spektrophotometer bei einer Wellenlänge von 940 nm gemessen.
(4) Beständigkeit gegenüber Licht: Das gemäß obiger Anmerkung (2) aufgezeichnete Bild wird als Bilddichte vor der Behandlung bezeichnet. Die Aufzeichnung wird 2 Stunden mit dem Licht eines Fade-O-Meters bestrahlt. Und der Reflexionsgrad des infraroten Lichtes wird in bezug auf das aufgezeichnete Bild nach der Belichtung gemessen.
(5) Beständigkeit gegenüber Ölen: Die gemäß obiger Anmerkung (2) aufgezeichnete Bilddichte wird als Bilddichte vor der Behandlung definiert. Ein Tropfen Rizinusöl wird auf die Aufzeichnung getröpfelt, nach 10 s mit einem Filterpapier abgewischt und 24 h stehengelassen. Danach wird die Bilddichte (nach der Ölbehandlung) gemessen. Der Restprozentsatz wird nach folgender Formel berechnet: Der Reflexionsgrad des infraroten Lichtes wird in bezug auf den aufgezeichneten Teil nach der Ölbehandlung gemessen.
(6) Beständigkeit gegenüber Klimaeinflüssen: Das gemäß obiger Anmerkung (2) behandelte wärmeempfindliche Blatt wird 1 Woche lang bei 40°C und 90% relativer Luftfeuchtigkeit stehengelassen und dann mit einem Macbeth-Dichtemesser gemessen. Der Restprozentsatz wird nach folgender Formel berechnet: Der Reflexionsgrad des aufgezeichneten Teils nach Behandlung wird mit dem Spektrophotometer bei einer Wellenlänge von 940 nm gemessen.

### Beispiel 3 (Testnummern 10 bis 15)

| Lösung A (Farbstoffdispersion): | |
|---|---|
| Basischer farbloser chromogener Farbstoff (s. Tabelle III) | 2,0 Teile |
| 10%ige wäßrige Lösung von Polyvinylalkohol | 4,6 Teile |
| Wasser | 2,6 Teile |

| Lösung B (Farbentwicklungsmitteldispersion): | |
|---|---|
| Farbentwicklungsmittel (s. Tabelle III) | 6,0 Teile |
| 10%ige wäßrige Lösung von Polyvinylalkohol | 18,8 Teile |
| Wasser | 11,2 Teile |

| Lösung C (Stabilisatordispersion): | |
|---|---|
| Stabilisator (s. Tabelle III) | 4,0 Teile |
| 10%ige wäßrige Lösung von Polyvinylalkohol | 9,2 Teile |
| Wasser | 5,2 Teile |

Die Lösungen der obigen Zusammensetzungen wurden in einer Reibmühle einzeln bis zur Teilchengröße von 1 µm vermahlen. Die Lösungen wurden in folgenden Verhältnissen miteinander vermischt; man erhält dabei eine wärmeempfindliche Beschichtungsmasse.

| Beschichtungsmasse | |
|---|---|
| Lösung A (Farbstoffdispersion) | 9,2 Teile |
| Lösung B (Farbentwicklungsmitteldispersion) | 36,0 Teile |
| Lösung C (Stabilisatordispersion) | 18,4 Teile |
| Kaolinton (50%ige wäßrige Dispersion) | 12,0 Teile |

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200 - 600 s einzustellen. Man erhielt ein wärmeempfindliches Aufzeichnungsblatt.

### Vergleichsbeispiel 2 (Testnummern 16 bis 18)

Man erhielt in der gleichen Weise wie im Beispiel 3 ein wärmeempfindliches Aufzeichnungsblatt, wobei man jedoch Lösung C nicht verwendet.

Die in dem Beispiel 3 und Vergleichsbeispiel 2 erhaltenen Aufzeichnungsblätter wurden hinsichtlich der Qualität geprüft, die Ergebnisse sind in den Tabellen III und IV zusammengefaßt.

### ANMERKUNGEN:

(1) Statische Bilddichte: Ein wärmeempfindliches Aufzeichnungsblatt wird 5 s unter einem Druck von 981 Pa (10 g/cm²) gegen eine auf 135°C erhitzte Platte gepreßt. Die statische Bilddichte wird mit einem Macbeth-Dichtemesser (RD-914, Verwendung des Amber-Filters, unten gelten die gleichen Bedingungen) bestimmt.
(2) Dynamische Bilddichte: Ein wärmeempfindliches Aufzeichnungsblatt wird bei einer angelegten Spannung von 18,03 V und einer Pulsbreite von 3,2 Millisekunden unter Verwendung einer Faksimiliermaschine KB-4800 (von TOSHIBA CORPORATION) aufgezeichnet und mit einem Macbeth-Dichtemesser bestimmt.
(3) Reflexionsgrad des infraroten Lichtes (%): Der Reflexionsgrad des durch die obige Anmeldung (2) aufgezeichneten Teils wird mit einem Spektrophotometer bei einer Wellenlänge von 1000 nm gemessen.
(4) Beständigkeit gegenüber Licht: Das gemäß obiger Anmerkung (2) aufgezeichnete Bild wird als Bilddichte vor der Behandlung bezeichnet. Die Aufzeichnung wird 4 Stunden mit dem Licht eines Fade-O-Meters bestrahlt. Und der Reflexionsgrad des infraroten Lichtes wird in bezug auf das aufgezeichnete Bild nach der Belichtung gemessen.
(5) Beständigkeit gegenüber Ölen: Die gemäß obiger Anmerkung (2) aufgezeichnete Bilddichte wird als Bilddichte vor der Behandlung definiert. Ein Tropfen Rizinusöl wird auf die Aufzeichnung getröpfelt, nach 10 s mit einem Filterpapier abgewischt und 24 h stehengelassen. Danach wird die Bilddichte (nach der Ölbehandlung) gemessen. Der Restprozentsatz wird nach folgender Formel berechnet: Der Reflexionsgrad des infraroten Lichtes wird in bezug auf den aufgezeichneten Teil nach der Ölbehandlung gemessen.
(6) Beständigkeit gegenüber Klimaeinflüssen: Das gemäß obiger Anmerkung (2) behandelte wärmeempfindliche Blatt wird 24 Stunden lang bei 40°C und 90% relativer Luftfeuchtigkeit stehengelassen und dann mit einem Macbeth-Dichtemesser gemessen. Der Restprozentsatz wird nach folgender Formel berechnet: Der Reflexionsgrad des aufgezeichneten Teils nach Behandlung wird mit dem Spektrophotometer bei einer Wellenlänge von 1000 nm gemessen.

### Vorteile der Erfindung:

Das erfindungsgemäße Aufzeichnungsmaterial weist folgende Vorteile auf:
(1) Höhere thermische Ansprechbarkeit.
(2) Überlegene optische Lesbarkeit im nahen Infrarot-Bereich.
(3) Überlegene Beständigkeit gegenüber Licht, Ölen und Klimaeinflüssen und dadurch gute Haltbarkeit und
(4) Verwendbarkeit unter schwierigen Bedingungen bei Strichcode-Zettel usw. wegen des obigen Effekts (3).

## Patentansprüche

1. Wärmeempfindliches Aufzeichnungsmaterial mit einer wärmeempfindlichen Farbentwicklungsschicht auf einem Träger, wobei die wärmeempfindliche Farbentwicklungsschicht einen basischen farblosen oder schwach farbigen chromogenen Farbstoff und ein organisches Farbentwicklungsmittel enthält, dadurch gekennzeichnet, daß die wärmeempfindliche Farbentwicklungsschicht als basischen farblosen chromogenen Farbstoff mindestens einen Farbstoff aus der Gruppe:
a) der Fluoranleukofarbstoffe der folgenden allgemeinen Formel (I): worin mindestens einer der Reste von R₁, R₂, R₃, R₄, R₅, R₆, R₇, R₈ oder R₉ einen Rest der allgemeinen Formel: bedeutet;
die anderen der Reste R₁, R₂, R₃, R₄, R₅, R₆, R₇, R₈ und R₉ gleich oder verschieden sind, und jeweils ein Wasserstoff- oder Halogenatom, eine Alkyl-, Alkoxy-, Cycloalkyl-, Nitro-, Hydroxy-, Amino-, substituierte Amino-, Aralkyl-, substituierte Aralkyl-, Aryl- oder substituierte Arylgruppe bedeuten;
T₁, T₂ und T₃ gleich oder verschieden sind und jeweils ein Wasserstoffatom, eine C₁-C₈-Alkyl-, C₃-C₉-Alkenyl- oder C₃-C₉-Alkinylgruppe bedeuten;
T₄ ein Wasserstoffatom, eine C₁-C₈-Alkyl-, C₃-C₉-Alkenyl-, C₃-C₉-Alkinyl- oder Phenylgruppe bedeutet; oder
T₃ und T₄ mit einem benachbarten Stickstoffatom verbunden sein können und dabei eine Morpholino-, Pyrrolidino-, Piperidino- oder Hexamethyleniminogruppe bilden; und
n eine ganze Zahl von 0 bis 4 bedeutet;
b) und/oder der Divinylverbindungen der folgenden allgemeinen Formel (II): worin
R₁₁ eine Alkylgruppe mit 8 oder weniger C-Atomen bedeutet;
R₁₂ eine Alkylgruppe mit 8 oder weniger C-Atomen, eine C₅-C₇-Cycloalkylgruppe oder eine Benzyl- oder Phenylgruppe, die gegebenenfalls durch ein Chlor-oder Bromatom oder ein C₁-C₄-Alkyl substituiert werden kann,
bedeutet;
X¹ und X² gleich oder verschieden sind und jeweils eine Alkylgruppe mit 8 oder weniger C-Atomen, eine Alkoxygruppe mit 8 oder weniger C-Atomen, ein Fluor-, Chlor- oder Bromatom bedeuten;
m und n gleich oder verschieden sind und jeweils eine ganze Zahl 0, 1, 2 oder 3 bedeuten;
jedes X¹ in (X¹)ₘ gleich oder verschieden ist;
jedes X² in (X²)ₙ gleich oder verschieden ist;
und jedes X³ in (X³)₄ gleich oder verschieden ist, und ein Chlor- oder Bromatom bedeutet, wobei mindestens ein X³ ein Bromatom bedeutet;
und als Stabilisator ein halogensubstituiertes Zinkbenzoat der folgenden allgemeinen Formel (III): worin
X ein Halogenatom bedeutet;
A ein Wasserstoffatom, eine Nitro-, C₁-C₁₂ Alkyl-, C₁-C₁₂-Alkoxy-, C₃-C₁₀-Cycloalkyl-, Cyano- oder Hydroxygruppe bedeutet;
l eine ganze Zahl 1 oder 2 bedeutet; und
m eine ganze Zahl von 0 bis 4 bedeutet,
enthält.

2. Wärmeempfindliches Aufzeichnungsmaterial nach Anspruch 1, dadurch gekennzeichnet, daß der Fluoranleukofarbstoff der allgemeinen Formel (I) 2-Chlor-3-methyl-6-p-(p-phenylaminophenyl)-aminoanilinofluoran oder 2-Methyl-6-p-(p-dimethylaminophenyl)-aminoanilinofluoran ist.

3. Wärmeempfindliches Aufzeichnungsmaterial nach Anspruch 1, dadurch gekennzeichnet, daß die Divinylverbindung der allgemeinen Formel (II) 3,3-Bis-[2-(p-dimethylaminophenyl)-2-(p-methoxyphenyl)-ethenyl]-4,5,6,7-tetrabromphthalid ist.

4. Wärmeempfindliches Aufzeichnugnsmaterial nach einem der Ansprüche 1 bis 3, dadurch gekennzeichnet, daß die Farbentwicklungsschicht außerdem mindestens ein Sulfonylmethanderivat, ausgewählt unter Bis-(p-dimethylaminostyryl)-p-methylphenylsulfonylmethan, Bis-(p-diethylaminostyryl)-p-methylphenylsulfonylmethan und Bis-(p-dimethylaminostyryl)-benzolsulfonylmethan enthält.

5. Wärmeempfindliches Aufzeichnungsmaterial nach einem der Ansprüche 1 bis 3, dadurch gekennzeichnet, daß die Farbentwicklungsschicht außerdem einen Fluorenleukofarbstoff, ausgewählt unter 3,6-Bis-(dimethylamino)-fluoren-9-spiro-3′-(6′-dimethylamino)-phthalid und 3,6-Bis-(diethylamino)-fluoren-9-spiro-3′-(6′-diethylamino)-phthalid enthält.

6. Wärmeempfindliches Aufzeichnungsmaterial nach einem der Ansprüche 1 bis 3, dadurch gekennzeichnet, daß das Farbentwicklungsmittel mindestens eine Verbindung aus der Gruppe Bisphenol-A -Verbindungen, 4-Hydroxybenzoesäureester, 4-Hydroxyphthalsäurediester, Phthalsäuremonoester, Bis-(hydroxyphenyl)-sulfid, 4-Hydroxyphenylarylsulfon, 4-Hydroxyphenylarylsulfonat, 1,3-Di-[2-(hydroxyphenyl)-2-propyl]-benzol, 4-Hydroxybenzoyloxybenzoesäureester und Bisphenolsulfon enthält.

7. Wärmeempfindliches Aufzeichnungsmaterial nach einem der Ansprüche 1 bis 3, dadurch gekennzeichnet, daß die Farbentwicklungsmasse 1 bis 8 Gew.-Teile des erfindungsgemäßen organischen Farbentwicklungsmittels, 0,1 bis 5 Gew.-Teile Stabilisator und 1 bis 20 Gew.-Teile Füllstoff, bezogen auf 1 Gew.-Teil des basischen farblosen chromogenen Farbstoffs, und 10 bis 25 Gew.-Teile Bindemittel, bezogen auf den Gesamtfeststoffgehalt, enthält.

8. Wärmeempfindliches Aufzeichnungsmaterial nach einem der Ansprüche 1 bis 3, dadurch gekennzeichnet, daß die Farbentwicklungsschicht außerdem mindestens ein Divinylphthalidderivat der allgemeinen Formel (VIII): worin
R₂₇, R₂₈, R₂₉ und R₃₀ gleich oder verschieden sind und jeweils eine C₁-C₈-Alkylgruppe, eine C₅-C₈-Cycloalkylgruppe, eine C₃-C₈-Alkoxyalkylgruppe, ein Halogenatom, eine Arylgruppe, die durch ein Halogenatom, eine C₁-C₄-Alkylgruppe und/oder eine C₁-C₄-Alkoxygruppe substituiert sein kann, oder eine C₁-C₈-Alkylgruppe, die durch ein Halogenatom, eine C₁-C₄-Alkylgruppe und/oder eine C₁-C₄-Alkoxygruppe substituiert sein kann, bedeuten;
R₂₇ und R₂₈ oder R₂₉ und R₃₀ gegebenenfalls miteinander oder mit einem benachbarten Benzolring einen heterocyclischen Ring bilden können; und
R₃₁ und R₃₂ gleich oder verschieden sind und jeweils ein Wasserstoffatom, ein Halogenatom, eine C₁-C₄-Alkylgruppe, eine C₁-C₄-Alkoxygruppe, oder eine Acyloxygruppe bedeuten;
R₃₃ ein Wasserstoffatom oder eine C₁-C₄ Alkylgruppe bedeutet;
a, b, c und/oder d jeweils ein Kohlenstoffatom bedeuten können, wobei ein oder zwei der Kohlenstoffatome durch ein Stickstoffatom ersetzt sein können; jedes dieser Kohlenstoffatome mit einem Wasserstoffatom, einem Halogenatom, einer C₁-C₈-Alkylgruppe, einer C₁-C₄ Alkoxygruppe, einer C₂-C₁₆-Dialkylaminogruppe oder einer Nitrogruppe verbunden sein kann; und eine Bindung von a-b, b-c oder c-d Bestandteil eines anderen aromatischen Ringes sein kann, enthält.

## Claims

1. Heat sensitive recording material with a heat sensitive colour developing layer on a carrier wherein the heat sensitive colour developing layer contains a basic colourless or weakly coloured chromogenic dyestuff and an organic colour developing agent characterised in that the heat sensitive colour developing layer contains as basic colourless chromogenic dyestuff at least one dyestuff from the group:
a) the fluorane leuco dyestuffs of the following general formula (I): wherein at least one of the groups from R₁, R₂, R₃, R₄, R₅, R₆, R₇, R₈ or R₉ represents a group of the general formula: the others of the groups R₁, R₂, R₃, R₄, R₅, R₆, R₇, R₈ and R₉ are the same or different and each represents a hydrogen or halogen atom, an alkyl, alkoxy, cycloalkyl, nitro, hydroxy, amino, substituted amino, aralkyl, substituted aralkyl, aryl or substituted aryl group;
T₁, T₂ and T₃ are the same or different and each represents a hydrogen atom, a C₁-C₈ alkyl, C₃-C₉ alkenyl or C₃-C₉ alkinyl group;
T₄ represents a hydrogen atom, a C₁-C₈ alkyl, C₃-C₉ alkenyl, C₃-C₉ alkinyl or phenyl group; or
T₃ and T₄ can be bound to a neighbouring nitrogen atom and thereby form a morpholino, pyrrolidino, piperidino or hexamethyleneimino group; and
n represents a whole number from 0 to 4;
b) and/or the divinyl compounds of the following general formula (II): wherein
R₁₁ represents an alkyl group with 8 or less C-atoms;
R₁₂ represents an alkyl group with 8 or less C-atoms, a C₅-C₇ cycloalkyl group or a benzyl or phenyl group, which, if desired, can be substituted by a chlorine or bromine atom or a C₁-C₄ alkyl;
X¹ and X² are the same or different and each represents an alkyl group with 8 or less C-atoms, an alkoxy group with 8 or less C-atoms, a fluorene, chlorine or bromine atom;
m and n are the same or different and each represents a whole number 0, 1, 2 or 3;
each X¹ in (X¹)ₘ is the same or different;
each X² in (X²)ₙ is the same or different;
each X³ in (X³)₄ is the same or different, and means a chlorine or bromine atom, wherein at least one X³ represents a bromine atom;
and, as stabiliser, a halo substituted zinc benzoate of the following general formula (III): wherein
X represents a halogen atom;
A represents a hydrogen atom, a nitro, C₁-C₁₂ alkyl, C₁-C₁₂ alkoxy, C₃-C₁₀ cycloalkyl, cyano or hydroxy group;
l represents a whole number 1 or 2; and
m represents a whole number from 0 to 4.

2. Heat sensitive recording material according to Claim 1, characterised in that the fluorane leuco dyestuff of the general formula (I) is 2-chloro-3-methyl-6-p-(p-phenylaminophenyl)-aminoanilinofluorane or 2-methyl-6-p-(p-dimethylaminophenyl)-aminoanilinofluorane.

3. Heat sensitive recording material according to Claim 1, characterised in that the divinyl compound of the general formula (II) is 3,3-bis-[2-(p-dimethylaminophenyl)-2-(p-methoxyphenyl)-ethenyl]-4,5,6,7-tetrabromophthalide.

4. Heat sensitive recording material according to one of Claims 1 to 3, characterised in that the colour developing layer additionally contains a sulfonyl methane derivative chosen from among bis-(p-dimethylaminostyryl)-p-methylphenylsulfonylmethane, bis-(p-diethylaminostyryl)-p-methylphenylsulfonylmethane and bis-(p-dimethylaminostyryl)-benzenesulfonylmethane.

5. Heat sensitive recording material according to one of Claims 1 to 3, characterised in that the colour developing layer additionally contains a fluorene leuco dyestuff selected from among 3,6-bis-(dimethylamino)-fluorene-9-spiro-3'-(6'-dimethylamino)-phthalide and 3,6-bis-(diethylamino)-fluorene-9-spiro-3'-(6'-diethylamino)-phthalide.

6. Heat sensitive recording material according to one of Claims 1 to 3, characterised in that the colour developing agent contains at least one compound from the group bisphenol-A compounds, 4-hydroxybenzoic acid esters, 4-hydroxyphthalic acid diesters, phthalic acid monoesters, bis-(hydroxyphenyl)-sulfide, 4-hydroxyphenylarylsulfones, 4-hydroxyphenylarylsulfonates, 1,3-di-[2-(hydroxyphenyl)-2-propyl]-benzene, 4-hydroxybenzoyloxybenzoic acid esters and bisphenol sulfone.

7. Heat sensitive recording material according to one of Claims 1 to 3, characterised in that the colour developing composition contains 1 to 8 wt. parts of the organic colour developing agent in accordance with the invention, 0.1 to 5 wt. parts stabiliser and 1 to 20 wt. parts filler taken on 1 wt. part of the basic colourless chromogenic dyestuff, and 10 to 25 wt. parts binding agent, taken on the total solids content.

8. Heat sensitive recording material according to one of Claims 1 to 3, characterised in that the colour developing layer additionally contains at least one divinyl phthalide derivative of the general formula (VIII): wherein
R₂₇, R₂₈, R₂₉ and R₃₀ are the same or different and each represents a C₁-C₈ alkyl group, a C₅-C₈ cycloalkyl group, a C₃-C₈ alkoxyalkyl group, a halogen atom, an aryl group, which can be substituted by a halogen atom, a C₁-C₄ alkyl group and/or a C₁-C₄ alkoxy group, or a C₁-C₈ alkyl group which can be substituted by a halogen atom, a C₁-C₄ alkyl group and/or a C₁-C₄ alkoxy group;
R₂₇ and R₂₈ or R₂₉ and R₃₀ optionally with one another or with a neighbouring benzene ring can form a heterocyclic ring; and
R₃₁ and R₃₂ are the same or different and each represents a hydrogen atom, a halogen atom, a C₁-C₄ alkyl group, a C₁-C₄ alkoxy group, or a acyloxy group;
R₃₃ represents a hydrogen atom or a C₁-C₄ alkyl group;
a, b, c and/or d can each represent a carbon atom wherein one or two of the carbon atoms can be replaced by a nitrogen atom; each of these carbon atoms can be bonded to a halogen atom, a C₁-C₈ alkyl group, a C₁-C₄ alkoxy group, a C₂-C₁₆ dialkylamino group or a nitro group; and a bond from a-b, b-c or c-d can be a component of another aromatic ring.

## Revendications

1. Matériau d'enregistrement thermosensible avec une couche révélatrice de couleur thermosensible sur un support, la couche révélatrice de couleur thermosensible contenant un colorant chromogène incolore ou légèrement coloré basique et un révélateur de couleur organique, caractérisé en ce que la couche révélatrice de couleur thermosensible contient au moins un colorant du groupe formé par :
a) des leuco-colorants à base de fluoranne de la formule générale : où au moins l'un des radicaux de R₁, R₂, R₃, R₄, R₅, R₆, R₇, R₈ et R₉ représente un radical de formule générale : les autres radicaux parmi R₁, R₂, R₃, R₄, R₅, R₆, R₇, R₈ et R₉ sont identiques ou différents et représentent, chacun, un atome d'hydrogène ou d'halogène, un groupe alcoyle, alxoxy, cycloalcoyle, nitro, hydroxy, amino, amino substitué, aralkyle aralkyle substitué, aryle ou aryle substitué;
T₁, T₂, T₃ sont identiques ou différents et représentent, chacun, un atome d'hydrogène, un groupe C₁-C₈-alcoyle, C₃-C₉-alkényle ou C₃-C₉-alkinyle;
T₄ est un atome d'hydrogène, un groupe C₁-C₈-alcoyle, C₃-C₉ alkényle, C₃-C₉-alkinyle ou un groupe phényle; ou
T₃ et T₄ peuvent être combinés avec un atome d'azote adjacent, composant ainsi un groupe morpholino, pyrrolidino, piperidino ou hexaméthylénimino; et
n représente un nombre entier de 0 à 4;
b) et/ou des composés divinyliques de formule générale (II) : où
R₁₁ représente un groupe alcoyle à 8 atomes de C ou moins;
R₁₂ représente un groupe alcoyle à 8 atomes de C ou moins, un groupe C₅-C₇-cycloalcoyie ou un groupe benzyle ou phényle qui peut éventuellement être substitué par un atome de chlore ou de brome ou un C₁-C₄-alcoyle;
X¹ et X² sont identiques ou différents et représentent, chacun, un groupe alcoyle à 8 atomes de C ou moins, un groupe alkoxy à 8 atomes de C ou moins, un atome de fluor, chlore ou brome;
m et n sont identiques ou différents et représentent, chacun, un nombre entier 0, 1, 2 ou 3;
chacun des X¹ dans (X¹)ₘ est identique ou différent;
chacun des X² dans (X²)ₙ est identique ou différent;
et chacun des X³ dans (X³)₄ est identique ou différent et représente un atome de chlore ou de brome, au moins un X³ étant un atome de brome;
et, comme stabilisateur, un benzoate de zinc substitué par un halogène de formule générale (III) : où
X représente un atome d'halogène
A représente un atome d'hydrogène, un groupe nitro, C₁-C₁₂-alcoyle, C₁-C₁₂-alkoxy, C₃-C₁₀-cycloalcoyle, cyano ou hydroxy ;
l représente un nombre entier 1 ou 2; et
m représente un nombre entier de 0 à 4.

2. Matériau d'enregistrement thermosensible selon la revendication 1, caractérisé en ce que le leuco-colorant à base de fluoranne de la formule générale (I) est le 2-chloro-3-méthyl-6-p-(p-phénylaminophényl)-amino-anilinofluoranne ou le 2-méthyl-6-p-(p-diméthylaminophényl)-amino-anilinofluoranne.

3. Matériau d'enregistrement thermosensible selon la revendication 1, caractérisé en ce que le composé divinylique de formule générale (II) est 3,3-bis-[2-p-diméthylaminophényl)-2-(p-méthoxyhényl)-éthényl)-4,5,6,7-tétrabromophtalide.

4. Matériau d'enregistrement thermosensible selon l'une des revendications 1 à 3, caractérisé en ce que la couche révélatrice de couleur contient, en outre, au moins un dérivé de sulfonylméthane sélectionné parmi bis-(p-diméthylaminostyryl)-p-méthylphénylsulfonylméthane, bis-(p-diéthylaminostyryl)-p-méthylphénylsulfonylméthane et bis-(p-diméthylaminostyryl)-benzènesulfonylméthane.

5. Matériau d'enregistrement thermosensible selon l'une des revendications 1 à 3, caractérisé en ce que la couche révélatrice de couleur contient, en outre, un leuco-colorant à base de fluorène sélectionné parmi le 3,6-bis-(diméthylamino)-fluorène-9-spiro-3'-(6'-diméthylamino)phtalide et le 3,6-bis-(diéthylamino)-fluorène-9-spiro-3'-(6'-diéthylamino)phtalide.

6. Matériau d'enregistrement thermosensible selon l'une des revendications 1 à 3, caractérisé en ce que le révélateur de couleur contient au moins un composé du groupe : dérivés du bisphénol-A, 4-hydroxy-benzoate, 4-hydroxy-diphtalate, monophtalate, bis-(hydroxyphényl)-sulfure, 4-hydroxyphénylarylsulfone, 4-hydroxyphénylarylsulfonate, 1,3-di-[-2(hydroxyphényl)-2-propyl]-benzène, 4-hydroxybenzoyloxybenzoate et bisphénolsulfone.

7. Matériau d'enregistrement thermosensible selon l'une des revendications 1 à 3, caractérisé en ce que la masse révélatrice de couleur contient de 1 à 8 parts en poids du révélateur de couleur organique suivant l'invention, de 0,1 à 5 parts en poids de stàbilisateur et de 1 à 20 parts en poids de charge pour 1 part en poids du colorant chromogène incolore basique, et de 10 à 25 parts en poids de liant par rapport à la teneur totale en matières solides.

8. Matériau d'enregistrement thermosensible selon l'une des revendications 1 a 3, caractérisé en ce que la couche révélatrice de couleur contient, en outre, au moins un dérivé de phtalide de divinyle de formule générale (VIII) : où
R₂₇, R₂₈, R₂₉ et R₃₀ sont identiques ou différents et représentent, chacun, un groupe C₁-C₈-alcoyle, un groupe C₅-C₈-cycloalcoyle, un groupe C₃-C₈-alkoxyalcoyle, un atome d'halogène, un groupe aryle qui peut être substitué par un atome d'halogène, un groupe C₁-C₄-alcoyle et/ou un groupe C₁-C₄-alkoxy ou un groupe alcoyle qui peut être substitué par un atome d'halogène, un groupe C₁-C₄-alcoyle et/ou un groupe C₁-C₄-alkoxy;
R₂₇ et R₂₈ ou R₂₉ et R₃₀ peuvent également former un anneau hétérocycle l'un avec l'autre ou avec un noyau benzène adjacent, et R₃₁ et R₃₂ sont identiques ou différents et représentent, chacun, un atome d'hydrogène, un atome d'halogène, un groupe C₁-C₄-alcoyle, un groupe C₁-C₄-alkoxy ou un groupe acyloxy;
R33 représente un atome d'hydrogène ou un groupe C₁-C₄-alcoyle;
a, b, c et/ou d peuvent représenter, chacun, un atome de carbone, un ou deux des atomes de carbone pouvant être remplacés par un atome d'azote; chacun de ces atomes de carbone pouvant être lié avec un atome d'hydrogène, un atome d'halogène, un groupe C₁-C₈-alcoyle, un groupe C₁-C₄-alkoxy, un groupe C₂-C₁₆-dialkylamino ou un groupe nitro; une liaison de a-b, b-c ou c-d pouvant faire partie d'un autre noyau aromatique.
